# EUROPÄISCHE PATENTSCHRIFT

(11) **EP 2 376 674 B1**
(45) Veröffentlichungstag und Bekanntmachung des Hinweises auf die Patenterteilung: **14.03.2018**
(21) Anmeldenummer: 09771552.8
(22) Anmeldetag: 09.12.2009
(51) Int. Cl.: C23C 22/80

(54) **VERFAHREN ZUR BESCHICHTUNG VON METALLISCHEN OBERFLÄCHEN MIT EINEM AKTIVIERUNGSMITTEL VOR DEM PHOSPHATIEREN**
METHOD FOR COATING METAL SURFACES WITH AN ACTIVATING AGENT PRIOR TO PHOSPHATING
PROCÉDÉ DE REVÊTEMENT DE SURFACES MÉTALLIQUES AU MOYEN D'UN MOYEN ACTIVATEUR AVANT LA PHOSPHATATION

(30) Priorität: 09.12.2008 DE 102008054407
(43) Veröffentlichungstag der Anmeldung: 19.10.2011
(73) Patentinhaber: Chemetall GmbH, 60487 Frankfurt (DE)
(72) Erfinder: KOLBERG, Thomas, 64646 Heppenheim (DE); SCHÖNFELDER, Eckart, 65510 Idstein (DE); DAHLENBURG, Olaf, 63263 Neu-Isenburg (DE); WALTER, Manfred, 63452 Hanau (DE)
(74) Vertreter: BASF IP Association
(86) Internationale Anmeldenummer: PCT/EP2009/066680
(87) Internationale Veröffentlichungsnummer: WO 2010/066765

(56) Entgegenhaltungen:
- EP-A1- 0 454 211
- EP-A1- 1 930 475
- US-A1- 2008 041 498

## Beschreibung

Die Erfindung betrifft ein Verfahren zum Phosphatieren von metallischen Oberflächen, bei dem die metallischen Oberflächen vor dem Phosphatieren mit einem wässerigen kolloidalen Aktivierungsmittel auf Basis von Titanphosphat vor dem Phosphatieren behandelt werden, sowie entsprechende Aktivierungsmittel.

Das Phosphatieren ist seit vielen Jahrzehnten ein bei metallischen Oberflächen eingesetztes Vorbehandlungsverfahren zum zeitlich begrenzten oder andauernden Korrosionsschutz und oft auch zur Verbesserung der Haftung einer nachfolgenden Primer- bzw. Lackschicht. Die Zink enthaltenden Phosphatierungsverfahren, die als sogenannte schichtbildende (d.h. gut sichtbare kristalline Schichten bildende) Phosphatierverfahren bezeichnet werden, sind von hervorragender Qualität und bis heute nur begrenzt durch Vorbehandlungsverfahren mit gleichwertigen Schichteigenschaften zu ersetzen. Insbesondere ZinkNickel- oder ZinkManganNickel-Phosphate sind von herausragender Qualität und in der Regel auf Aluminium-, Eisen- oder Zink-reichen metallischen Oberflächen unter einer organischen Beschichtung aus Gründen des Korrosionsschutzes und der Lackhaftung zwingend erforderlich.

Insbesondere die Zink enthaltenden Phosphatierverfahren benötigen für die Ausbildung einer hochwertigen Beschichtung eine vorherige Aktivierung, bei der die saubere oder gereinigte metallische Oberfläche mit Keimen auf der Basis von Phosphatkolloid oder/und Phosphatpartikeln sowie gegebenenfalls mit weiteren Stoffen belegt wird.

Aufgrund einer guten Aktivierung kann die Schicht des kristallinen Zink-haltigen Phosphats weitgehend bis gänzlich geschlossen ausgebildet werden. Außerdem ist es in vielen Ausführungsformen vorteilhaft, wenn die kristalline Schicht vergleichsweise feinkörnig oder/und im Wesentlichen aus gleichmäßig geformten Kristallen gebildet wird. Beispielsweise weist eine Beschichtung aus ZinkManganNickel-Phosphat aufgrund einer guten Aktivierung üblicherweise ein Schichtgewicht im Bereich von 1,0 bis 3,5 g/m² und Phosphatkristalle von häufig weniger als 12 µm mittlerer Kristallgröße betrachtet unter dem Rasterelektronenmikroskop auf. Wenn jedoch das Aktivieren vor dieser Art des Phosphatierens weggelassen wird, dann weist die entstandene Phosphatschicht typischerweise ein Schichtgewicht im Bereich von 5 bis 8 g/m² und Phosphatkristalle von häufig mehr als 30 µm mittlerer Kristallgröße betrachtet unter dem Rasterelektronenmikroskop auf. In letzterem Fall ist das Schichtgewicht für die Lackhaftung zur nachfolgenden Primer- oder Lackschicht viel zu hoch, da bei zu dicken Phosphatschichten eine zu geringe Lackhaftung zu erwarten ist. Die Folge der zu großen Phosphatkristalle sind eine geringere Lackhaftung, eine geringere Korrosionsbeständigkeit, eine geringere mechanische Festigkeit der Phosphatschicht, unebene Lackoberflächen und ein deutlich höherer Chemikalienverbrauch. Die Qualität dieser Eigenschaften verläuft oft streng proportional.

Die heute im Markt befindlichen Aktivierungsmittel weisen in der Serienfertigung häufig nur eine Einsatzdauer von etwa einem Tag auf, bis sie in stärkerem Umfang mit einer Ergänzungslösung erneut angereichert werden müssen, um weiter gut arbeitsfähig zu bleiben oder zu werden oder bis sie durch eine neue Ansatzlösung ersetzt werden. Es gibt einzelne wenige Aktivierungsmittel im Markt, die durch Zusatz von organischem Polymer in der Serienfertigung eine Einsatzdauer von bis zu etwa vier oder fünf Tagen aufweisen, die dann aber nur begrenzt für das Arbeiten innerhalb von fünf Arbeitstagen geeignet ist. Die begrenzte Einsatzdauer äußert sich in erster Linie daran, dass die beim Zinkphosphatieren ausgebildeten Phosphatschichten aufgrund des sich verändernden Aktivierungsmittels über die Arbeitswoche in ihrem Schichtgewicht beispielsweise von etwa 1,3 g/m² auf ein Schichtgewicht von beispielsweise 4,5 g/m² und somit auch in ihrer Schichtdicke zunehmen. Damit ist ausserdem auch eine Verschlechterung der Korrosionsbeständigkeit und der Lackhaftung verbunden. Grundsätzlich sind bei den meisten Automobilwerken Schichtgewichte von etwa 1,0 bis etwa 3,5 g/m² zulässig. Mit einem noch höheren Schichtgewicht sind jedoch auch eine Abnahme der Lackhaftung und ein höherer Chemikalienverbrauch verbunden.

Daher ist es vorteilhaft, wenn die Änderung der Badzusammensetzung des Aktivierungsmittels sowie des Schichtgewichts und der weiteren Schichteigenschaften weniger stark über die Produktionszeit schwankt. Der Begriff "Bad" steht hierbei für das Behandlungsbad.

Es wird daher angestrebt, ein Aktivierungsmittel zu entwickeln und vorzuschlagen, das möglichst über fünf Tage (= 1 Arbeitswoche) eingesetzt werden kann und das über diesen Zeitraum nur geringfügige Eigenschaftsschwankungen zeigt (= Dauerstabilität). Wenn über die Zeit des Einsatzes nur geringe Schwankungen des Schichtgewichts der danach erzeugten Phosphatschicht und der mittleren Phosphatkristallgröße auftreten, wird auch die Qualität der Aktivierung als gut oder sogar sehr gut angesehen.

Bei dem erfindungsgemäßen Verfahren wurden je nach Laborversuchsreihe bzw. je nach Anlage Werte der Änderungen und Schwankungen des Schichtgewichts im Bereich von ± 0,3 bis maximal ± 1,0 g/m² über eine Woche ermittelt, wobei die Schichtgewichte immer im Bereich zwischen 1,0 und 3,5 g/m² blieben. Es ist vorteilhaft, wenn ein Aktivierungsmittel über die Einsatzdauer nur geringe Eigenschaftsschwankungen und Eigenschaftsänderungen der beim Phosphatieren erzeugten Phosphatschicht verursacht.

Darüber hinaus ist es von Vorteil, wenn ein Aktivierungsmittel auch über längere Zeit bei höherer Temperatur eingesetzt werden kann, also eine höhere thermische Stabilität aufweist. d.h. bei Temperaturen im Bereich von 30 bis 60 oder gegebenenfalls sogar im Bereich von 30 bis 80 °C auf Dauer eingesetzt werden kann. Aufgrund einer solchen höheren Temperaturstabilität ist der gesamte Prozess weniger empfindlich. Temperaturschwankungen, besonders in den höheren Temperaturbereichen, werden dann ausgeglichen und gewährleisten eine gleich bleibende Qualität der Phosphatschicht. Denn wenn ein weniger temperaturstabiles Aktivierungsmittel längere Zeit oberhalb seiner Temperaturstabilitätsgrenze eingesetzt wird, wird die Agglomeration der Kolloide beschleunigt und somit die Aktivierungswirkung wesentlich schneller abgebaut.

US 2008/041498 A1 beschreibt Zusammensetzungen und Verfahren zum Aktivieren von metallischen Oberflächen vor dem Zinkphosphatieren mit Aktivierungen auf der Basis von kolloidalem Titanphosphat und Amin-Verbindung. EP 0 454 211 B1 lehrt Verfahren zum Aufbringen von Phosphatüberzügen auf Metalloberflächen durch Aktivieren mit einem Aktivierungsmittel auf Basis von Titanphosphat und anschließend durch Zinkphosphatieren, bei dem die Metalloberflächen mit einem Aktivierungsmittelbad aktiviert werden, das 0,001 bis 0,060 g/L Ti, 0,02 bis 1,2 g/L Orthophosphat berechnet als P₂O₅, 0,001 bis 0,1 g/L Cu und Alkaliverbindungen enthält. EP 1 930 475 A1 betrifft Aktivierungsmittel auf der Basis von partikulärem bivalenten oder trivalenten Phosphat mit einem mittleren Partikeldurchmesser von nicht mehr als 3 µm, Metall-Alkoxid und Stabilisator sowie Verfahren zum Aktivieren von metallischen Oberflächen vor dem Zinkphosphatieren.

Es bestand daher die Aufgabe, ein Aktivierungsmittel vorzuschlagen, dessen Einsatzdauer aufgrund länger anhaltender Stabilität oder/und höherer thermischer Stabilität für die Serienfertigung besser geeignet ist.

Die Aufgabe wird gelöst mit einem Verfahren zum Phosphatieren von metallischen Oberflächen, bei dem die metallischen Oberflächen vor dem Phosphatieren mit einem wässerigen kolloidalen Aktivierungsmittel auf Basis von Phosphat und Titan behandelt werden, bei dem das Aktivierungsmittel mindestens eine wasserlösliche Siliciumverbindung mit mindestens einer organischen Gruppe ausgewählt aus Bis(3-trimethoxysilylpropyl)amin und Bis(3-triethoxysilylpropyl)amin insbesondere als hydrolysiertes oder/und kondensiertes Silan/Silanol/Siloxan/Polysiloxan enthält, wobei der Gesamtgehalt der wasserlöslichen Siliciumverbindungen mit mindestens einer organischen Gruppe in dem Aktivierungsmittel im Bereich von 0,0001 bis 0,2 g/L liegt, berechnet jeweils als Silan oder/und als entsprechende hauptsächlich vorliegende Silicium enthaltende Ausgangsverbindung, und wobei das wässerige kolloidale Aktivierungsmittel aus einem wässerigen kolloidalen Aktivierungsmittel (Vorstufe A) über ein pulverförmiges Aktivierungsmittel (Vorstufe B) hergestellt wird und danach vor der Applikation auf den metallischen Oberflächen in Wasser aufgelöst und dispergiert wird (Aktivierungsmittel C) oder aus einem wässerigen kolloidalen Aktivierungsmittel (Vorstufe A) über ein wässeriges kolloidales Aktivierungsmittel (Vorstufe D) hergestellt wird und danach vor der Applikation auf den metallischen Oberflächen in Wasser verdünnt wird (Aktivierungsmittel E).

Vorzugsweise enthält das erfindungsgemäße wässerige kolloidale Aktivierungsmittel Titanphosphat, Orthophosphat, Alkalimetall sowie gegebenenfalls mindestens ein Stabilisierungsmittel oder/und mindestens einen weiteren Zusatz. Es enthält vorzugsweise mindestens ein hydrolysiertes oder/und kondensiertes Silan/Silanol/Siloxan/Polysiloxan.

Bei dem erfindungsgemäßen Verfahren kann das Aktivierungsmittel vorzugsweise eine kolloidale Lösung oder kolloidale Dispersion oder ein pulverförmiges Aktivierungsmittel sein, wobei letzteres zum Einsatz in einem Beschichtungsverfahren aufgelöst und dispergiert wird. Ein pulverförmiges Aktivierungsmittel kann insbesondere einen restlichen Wassergehalt gegebenenfalls einschließlich Kristallwasser zwischen 0 und etwa 15 Gew.-% aufweisen. Hierbei kann vorzugsweise mindestens eine wasserlösliche Siliciumverbindung in einem pulverförmigen Aktivierungsmittel bereits enthalten sein oder/und erst beim Auflösen und Dispergieren des pulverförmigen Aktivierungsmittels in Wasser zugesetzt werden.

Ein wässeriges und oft auch kolloidales Aktivierungsmittel wie das Aktivierungsmittel A kann anfangs vorzugsweise einen Wassergehalt im Bereich von 5 bis 90 Gew.-% Wasser enthalten. Für die Herstellung eines pulverförmigen Aktivierungsmittels wie des Aktivierungsmittels B z.B. aus einem Aktivierungsmittel A ist ein anfänglicher Wassergehalt von 5 bis 30 Gew.-% bevorzugt, für die Herstellung eines wässerigen Aktivierungsmittels wie des Aktivierungsmittels D z.B. aus einem Aktivierungsmittel A ist ein anfänglicher Wassergehalt von 20 bis 90 Gew.-% bevorzugt.

Das wässerige und üblicherweise kolloidale Aktivierungsmittel A ist ein wässeriges Gemisch, das beispielsweise durch Mischen der jeweiligen Komponenten und gegebenenfalls auch durch Kneten und gegebenenfalls unter teilweisem Eintrocknen hergestellt wird oder/und hergestellt ist. Daher kann das wässerige kolloidale Aktivierungsmittel A zum Ende der Herstellung gegebenenfalls auch als Pulver vorliegen.

Zu einem wässerigen oder pulverförmigen Aktivierungsmittel wie insbesondere zu dem Aktivierungsmittel A kann bei Bedarf noch mindestens eine weitere Substanz, auch im gelösten oder/und pulverförmigen Zustand zugesetzt werden, z.B. Dikaliumphosphat, Dinatriumphosphat, Kaliumpyrophosphat, Natriumpyrophosphat, Kaliumtripolyphosphat, Natriumtripolyphosphat, mindestens ein anderes Stabilisierungsmittel oder/und mindestens ein Mittel z.B. zur pH-Werteinstellung wie z.B. mindestens ein Carbonat oder/und mindestens ein Borat.

Grundsätzlich sind für die Herstellung eines wässerigen kolloidalen Aktivierungsmittels verschiedenartige Verfahren möglich. Die wichtigsten Verfahren werden hier angeführt.

Bei dem erfindungsgemäßen Verfahren kann in einer Verfahrensvariante 1.) ein wässeriges bis feuchtes (= "wässeriges") Aktivierungsmittel wie das Aktivierungsmittel A vorzugsweise verwendet werden, um hieraus zuerst ein insbesondere lagerfähiges pulverförmiges Aktivierungsmittel wie das Aktivierungsmittel B z.B. durch weiteres Trocknen, Mischen, Kneten oder/und Granulieren herzustellen und um dann bei Bedarf vor einem Applizieren eines Aktivierungsmittels C auf metallischen Oberflächen das pulverförmige Aktivierungsmittel B in Wasser aufzulösen und zu dispergieren - insbesondere unter Rühren, das dann auf den metallischen Oberflächen appliziert werden kann. Das pulverförmige Aktivierungsmittel B enthält üblicherweise kolloidales Titanphosphat in einem eingetrockneten Zustand. Außerdem kann gegebenenfalls mindestens eine Substanz wie z.B. jeweils mindestens ein Biozid, Tensid, Stabilisierungsmittel oder/und Additiv zur pH-Werteinstellung insbesondere beim Auflösen und Dispergieren zugesetzt werden.

Bei dem erfindungsgemäßen Verfahren kann in einer Verfahrensvariante 2.) ein erfindungsgemäßes wässeriges kolloidales Aktivierungsmittel wie z.B. das Aktivierungsmittel D beispielsweise aus einem wässerigen Aktivierungsmittel wie z.B. dem Aktivierungsmittel A vorzugsweise durch Zusetzen z.B. von mindestens einem Stabilisierungsmittel hergestellt werden oder hergestellt sein. Ein insbesondere lagerfähiges wässeriges kolloidales Aktivierungsmittel wie z.B. das Aktivierungsmittel D kann bei Bedarf mit Wasser verdünnt werden und kann hierbei zum erfindungsgemäßen wässerigen kolloidalen Aktivierungsmittel E werden, das dann auf den metallischen Oberflächen appliziert werden kann. Das Verdünnen erfolgt vorzugsweise unter Rühren. Außerdem kann gegebenenfalls mindestens eine Substanz wie z.B. jeweils mindestens ein Biozid, Tensid, Stabilisierungsmittel oder/und Additiv zur pH-Werteinstellung insbesondere beim Verdünnen zugesetzt werden.

Bei dem erfindungsgemäßen Verfahren kann das erfindungsgemäße wässerige kolloidale Aktivierungsmittel aus einem wässerigen kolloidalen Aktivierungsmittel (Vorstufe A) über ein pulverförmiges Aktivierungsmittel (Vorstufe B) hergestellt werden und danach vor der Applikation auf den metallischen Oberflächen in Wasser aufgelöst und dispergiert werden (Aktivierungsmittel C) oder aus einem wässerigen kolloidalen Aktivierungsmittel (Vorstufe A) über ein wässeriges kolloidales Aktivierungsmittel (Vorstufe D) hergestellt werden und danach vor der Applikation auf den metallischen Oberflächen in Wasser verdünnt werden (Aktivierungsmittel E).

Die Aktivierungsmittel können vorzugsweise mindestens ein Stabilisierungsmittel enthalten. Ein solches Stabilisierungsmittel stabilisiert insbesondere die Titanphosphat-Kolloide. Wenn das wässerige kolloidale Aktivierungsmittel kein oder zu wenig Stabilisierungsmittel enthält, können die Titanphosphat-Kolloide bei manchen wässerigen kolloidalen Aktivierungsmitteln oder/und in manchen Situationen des Aktivierungsmittelbades leichter oder/und schneller agglomerieren und insbesondere nach kurzer Zeit die Aktivierungsqualität beeinträchtigen. Die Stabilität und Einsatzdauer sind dann begrenzt. In manchen wässerigen kolloidalen Aktivierungsmitteln oder/und in manchen Situationen des Aktivierungsmittelbades ist das Zusetzen oder der Gehalt an Stabilisierungsmittel für eine längere Stabilität des Aktivierungsmittelbades vorteilhaft oder sogar notwendig. Dies gilt insbesondere schon manchmal für eine Standzeit und Stabilität eines Aktivierungsmittelbades von mehr als 4 Stunden.

**Tabelle 1: Übersicht über die verschiedenen Aktivierungsmittel, ihre Vorstufen, ihre Gehalte und ihren Zustand:**

| Aktivierungsmittel | hergestellt aus | Si-Verbindung | Titanphosphat-Kolloide | Stabilisierungsmittel | übliche Konzentration | Zustand |
|---|---|---|---|---|---|---|
| A | - | optional | ja* | optional | höher konzentriert | wässerig oder feucht |
| B | A | optional | eingetrocknet ja* | optional | höher konzentriert | Pulver |
| C | A über B | ja | ja | optional | Behandlungsbad⁺ | wässerig |
| D | A | optional | ja | ja | höher konzentriert | wässerig |
| E | A über D | ja | ja | ja | Behandlungsbad⁺ | wässerig |

| | | | | | | |
|---|---|---|---|---|---|---|
| * meistens statt der üblichen Badkonzentration kann es auch ein Konzentrat sein | | | | | | |

Hierbei enthalten die erfindungsgemäßen wässerigen kolloidalen Aktivierungsmittel wie die Aktivierungsmittel C und E mindestens eine wasserlösliche Siliciumverbindung mit mindestens einer organischen Gruppe, während ein Aktivierungsmittel wie z.B. die Aktivierungsmittel A, B und D in manchen Verfahrensvarianten mindestens eine wasserlösliche Siliciumverbindung mit mindestens einer organischen Gruppe enthalten.

Die Begriffe "Kolloid(e)" und "kolloidal" bezeichnen im Sinne dieser Anmeldung nur Titanphosphat-Kolloide bzw. entsprechende Gehalte, da nur diese Kolloide eine signifikante Aktivierungswirkung für eine nachfolgende Phosphatierung aufweisen. Ein wässeriges Aktivierungsmittel wie z.B. das Aktivierungsmittel A, C, D oder/und E enthält typischerweise gelöste und oft auch kolloidale Bestandteile. Seine Partikel sind typischerweise teilweise oder vollständig in den Partikelgrößen des sonst konventionell genutzten Begriffs "kolloidal" (z.B. feinverteilte Teilchen mit Teilchengrößen etwa zwischen 1 und 100 nm oder zwischen 1 und z.B. 300 nm). Sie können dabei jedoch auch manchmal einen geringen Anteil an Partikelgrößen bis zu etwas über 1 µm Größe aufweisen. Die Partikelgrößen des Aktivierungsmittels wurden mit einem Zetasizer Nano ZS der Firma Malvern Instruments Ltd. bestimmt. Hierbei wurden die pH-Werte und Bedingungen des zu messenden Aktivierungsmittels so gewählt, dass 0,1 g/L an Fest- und Wirkstoffen ohne weitere Zusätze in dem Zustand einer Badlösung verwendet wurden. In vielen Ausführungsformen liegt die Partikelgrößenverteilung eines Aktivierungsmittels polydispers, d.h. in einer bimodalen oder multimodalen Partikelgrößenverteilung, vor.

Die einsatzbereiten erfindungsgemäßen kolloidalen Aktivierungsmittel wie die Aktivierungsmittel C und E liegen üblicherweise in der Konzentration des Behandlungsbades eines Aktivierungsmittelbades vor, vereinzelt vorübergehend auch in einer etwas erhöhten Konzentration, bevor die Konzentration des Aktivierungsmittelbades durch Verdünnen mit Wasser eingestellt wird. Bei den Aktivierungsmitteln C wird in der Fachwelt üblicherweise von "Pulveraktivierung" gesprochen, während die Aktivierungsmittel E üblicherweise als "Flüssigaktivierung" bezeichnet werden. Ein Aktivierungsmittel in einer Vorstufe des Herstellungsverfahrens eines Aktivierungsmittels wie das Aktivierungsmittel A, B und D liegt üblicherweise in höherer Konzentration als der des Behandlungsbades eines Aktivierungsmittelbades vor. Vorzugsweise sind sie hoch konzentriert. Sie sind üblicherweise Vorstufen von den erfindungsgemäßen wässerigen kolloidalen Aktivierungsmitteln, die in der Konzentration des Behandlungsbades eines Aktivierungsmittelbades eingesetzt werden.

Vorzugsweise liegt ein erfindungsgemäßes pulverförmiges Aktivierungsmittel wie das Aktivierungsmittel B als Pulver vor, gegebenenfalls als granuliertes Pulver. Es kann grundsätzlich auch durch Sprühtrocknen hergestellt werden. Es ist weitgehend oder vollständig trocken. Ein pulverförmiges Aktivierungsmittel weist vorzugsweise eine Pulverkorngrößenverteilung im Wesentlichen im Bereich von 1 bis 1000 µm auf, besonders bevorzugt im Bereich von 10 bis 500 µm, im weitgehend trockenen Zustand bestimmt durch Siebanalyse mit Sieben im Bereich von ca. 500 bis ca. 25 µm Maschenweite. Es weist vorzugsweise eine mittlere Pulverkorngröße im Bereich von 25 bis 150 µm auf, besonders bevorzugt im Bereich von 40 bis 80 µm. Vorzugsweise liegt das pulverförmige Aktivierungsmittel in einer gut rieselfähigen Form vor. Hierbei ist es vorteilhaft, darauf zu achten, dass der Feuchtigkeitsgehalt des Pulvers nicht zu hoch ist. Außerdem ist es vorteilhaft, wenn es sich beim Einrühren in Wasser, beim Auflösen oder/und beim Dispergieren gut verteilt und gut auflöst. Bei einem pulverförmigen Aktivierungsmittel wie dem Aktivierungsmittel B liegen die Kolloide vorzugsweise eingetrocknet vor. Beim Auflösen eines pulverförmigen Aktivierungsmittels wie des Aktivierungsmittels B liegen die Kolloide in hoher Qualität und üblicherweise auch in ausreichender Menge vor.

Die erfindungsgemäßen wässerigen kolloidalen Aktivierungsmittel wie z.B. die Aktivierungsmittel C oder/und E liegen typischerweise in einer kolloidalen Lösung oder/und kolloidalen Suspension vor. Ihre Titanphosphatpartikel sind typischerweise teilweise oder vollständig kolloidal.

Ein wässeriges kolloidales Aktivierungsmittel A unterscheidet sich von einem wässerigen kolloidalen Aktivierungsmittel C in der Konzentration oder/und im Phasenbestand sowie gegebenenfalls auch in der chemischen Gesamtzusammensetzung. Das wässerige kolloidale Aktivierungsmittel A enthält oft auch keinen wesentlichen Gehalt an Stabilisierungsmittel, sondern oft unter den Phosphaten im Wesentlichen oder gänzlich nur mindestens ein Orthophosphat und Titanphosphat. Es liegt oft hoch konzentriert vor.

Es hat sich überraschenderweise gezeigt, dass durch das Zusetzen von mindestens einem Stabilisierungsmittel zu einem wässerigen und gegebenenfalls kolloidalen Aktivierungsmittel wie dem Aktivierungsmittel A, C, D oder/und E eine teilweise sehr deutliche Steigerung der Stabilisierung und der Langlebigkeit des Aktivierungsmittels eintritt.

Wenn ein erfindungsgemäßes wässeriges kolloidales Aktivierungsmittel wie insbesondere ein Aktivierungsmittel C oder/und E instabil ist, dann ist es vorteilhaft oder sogar notwendig, Stabilisierungsmittel zuzusetzen. Die Stabilität orientiert sich an der geringen oder starken Neigung der Kolloide zum Agglomerieren oder an fehlenden Kolloiden. Agglomerierte oder fehlende Kolloide haben eine schlechte oder keine Aktivierungswirkung.

Ein erfindungsgemäßes wässeriges kolloidales Aktivierungsmittel wie das Aktivierungsmittel C, das kein Stabilisierungsmittel enthält, unterscheidet sich von einem Aktivierungsmittel einer Vorstufe wie dem Aktivierungsmittel A vorzugsweise aufgrund der Verdünnung und ist üblicherweise in einem etwas stabileren Zustand, da die Agglomeration der Kolloide geringer ist. Ein erfindungsgemäßes wässeriges kolloidales Aktivierungsmittel wie das Aktivierungsmittel C mit mindestens einem Stabilisierungsmittel unterscheidet sich von einem Aktivierungsmittel einer Vorstufe wie dem Aktivierungsmittel A insbesondere durch eine deutlich erhöhte Stabilität und damit durch insgesamt deutlich verbesserte Eigenschaften des Beschichtungsverfahrens und der Phosphatbeschichtung.

Das wässerige kolloidale Aktivierungsmittel D ist oft ein Konzentrat. Es enthält Kolloide in der wässerigen Phase. Seine Stabilität wird üblicherweise durch mindestens ein enthaltenes Stabilisierungsmittel gewährleistet.

Ein erfindungsgemäßes wässeriges kolloidales Aktivierungsmittel wie z.B. das Aktivierungsmittel E kann aus einem wässerigen höher konzentrierten kolloidalen Aktivierungsmittel einer Vorstufe wie dem Aktivierungsmittel D durch Verdünnen mit Wasser und gegebenenfalls durch Zusetzen von mindestens einer Substanz wie z.B. jeweils mindestens einem Biozid, Tensid, Stabilisierungsmittel oder/und Additiv zur pH-Werteinstellung hergestellt werden.

Die Konzentrate und Bäder eines erfindungsgemäßen wässerigen kolloidalen Aktivierungsmittels wie des Aktivierungsmittels C und E weisen untereinander oft recht ähnliche oder gleiche Eigenschaften auf. Die Eigenschaften der Phosphatschichten nach vorherigem Aktivieren mit einem erfindungsgemäßen wässerigen kolloidalen Aktivierungsmittel wie dem wässerigen Aktivierungsmittel C oder E sind untereinander oft recht ähnlich oder die gleichen. Die Eignung und Qualität des Aktivierungsmittelbades kann insbesondere über Schichtgewicht, visuell erkennbare Gleichmäßigkeit der Zinkphosphatschicht, Bedeckungsgrad mit Zinkphosphatschicht, Korrosionstestergebnisse oder/und Lackhaftungstestergebnisse bestimmt werden.

Vorzugsweise enthält ein Aktivierungsmittel wie das Aktivierungsmittel A, B, C, D oder/und E als Hauptbestandteil oder als einen wesentlichen Bestandteil mindestens ein Phosphat wie z.B. jeweils mindestens ein Natrium-, Kalium- oder/und Titan-haltiges Phosphat, insbesondere als Hauptbestandteile Natrium- oder/und Kalium-orthophosphat(e) sowie mindestens ein Titan-haltiges Phosphat.

Vorzugsweise liegen die Phosphate in einem wässerigen kolloidalen Aktivierungsmittel wie dem Aktivierungsmittel A, C, D oder/und E in Form von Titanphosphat, Titanylphosphat, Dinatriumphosphat oder/und Dikaliumphosphat vor. Darüber hinaus kann ein wässeriges kolloidales Aktivierungsmittel wie insbesondere das Aktivierungsmittel A, C, D oder/und E gegebenenfalls auch einen Gehalt an mindestens einem Stabilisierungsmittel wie beispielsweise Pyrophosphat oder/und Tripolyphosphat aufweisen.

Bei dem erfindungsgemäßen Verfahren kann der Gehalt eines wässerigen Aktivierungsmittels wie des Aktivierungsmittels A, C, D oder/und E an Phosphat berechnet als Phosphatverbindungen vorzugsweise im Bereich von 0,05 bis 400 g/L und insbesondere im Bereich von 0,10 bis 280 oder von 0,20 bis 200 g/L liegen bzw. bei einem pulverförmigen Aktivierungsmittel wie beim Aktivierungsmittel B im Bereich von 0,5 bis 98 Gew.-% und insbesondere im Bereich von 3 bis 90 oder von 10 bis 80 Gew.-% (jeweils für Konzentrate und Bäder).

Bei dem erfindungsgemäßen Verfahren kann der Gehalt eines wässerigen Aktivierungsmittels wie des Aktivierungsmittels A, C, D oder/und E an Phosphat berechnet als PO₄ vorzugsweise im Bereich von 0,005 bis 300 g/L und insbesondere im Bereich von 0,010 bis 200 oder von 0,020 bis 100 g/L liegen bzw. bei einem pulverförmigen Aktivierungsmittel wie beim Aktivierungsmittel B im Bereich von 0,1 bis 80 Gew.-% und insbesondere im Bereich von 1 bis 65 oder von 10 bis 50 Gew.-% (jeweils für Konzentrate und Bäder).

Im Falle des Eintragens von Reiniger mit einem Silicatgehalt aus einem der davor liegenden Bäder gehören dieser Silicatgehalt und dieses Silicat nicht zu dem Begriff "Siliciumverbindung" im Sinne dieser Anmeldung.

Gegebenenfalls ist in manchen Ausführungsformen das mindestens eine Silan/Silanol/Siloxan/Polysiloxan in einer wässerigen oder pulverförmigen Aktivierungsmittelvorstufe wie dem Aktivierungsmittel A, B oder D noch nicht enthalten und wird dann erst bei der Herstellung eines erfindungsgemäßen wässerigen kolloidalen Aktivierungsmittels wie des Aktivierungsmittels C oder E zugesetzt.

Bei dem erfindungsgemäßen Verfahren kann der Gesamtgehalt der wasserlöslichen Siliciumverbindungen mit mindestens einer organischen Gruppe in einer Aktivierungsmittelvorstufe wie in dem Aktivierungsmittel A, B oder D entweder etwa Null oder in einem wässerigen Aktivierungsmittel wie in dem Aktivierungsmittel A, C, D oder/und E vorzugsweise 0,0001 bis 50 g/L und insbesondere 0,001 bis 20 g/L betragen, insbesondere zur Beschichtung auf den metallischen Oberflächen 0,001 bis 0,2 g/L betragen, bzw. in einem pulverförmigen Aktivierungsmittel wie in dem Aktivierungsmittel B vorzugsweise etwa Null oder 0,001 bis 25 Gew.-% und insbesondere 0,01 bis 5 Gew.-%, berechnet jeweils als Silan oder/und als entsprechende hauptsächlich vorliegende Silicium enthaltende Ausgangsverbindung (jeweils für Konzentrate und Bäder).

Der Begriff "Silan" bzw. "Silane/Silanole/Siloxane/Polysiloxane" im Sinne dieser Anmeldung wird hierbei für Silane, Silanole, Siloxane, Polysiloxane und deren Reaktionsprodukte bzw. Derivate benutzt, die oft "Silan"-Gemische sind. Es kann auch ein Polysiloxan zugesetzt werden. Besonders bevorzugt ist der Zusatz von mindestens einem Silan mit mindestens einer organischen Gruppe, wobei es üblich ist, von "Silan" zu sprechen, da man oft nicht weiß, ob das oft käuflich erworbene "Silan" mindestens ein Silan, mindestens ein Silanol, mindestens ein Siloxan, mindestens ein Polysiloxan oder irgendeine Mischung dieser Substanzen ist. Selbst bei selber abgewandelten "Silanen" ist es oft nicht oder nur mit außerordentlich hohem Aufwand möglich, zu ermitteln, welche Substanzen in einem bestimmten Herstellungsstadium oder nach Lagerung oder nach Zugabe zu einer Lösung oder Suspension vorliegen. Aufgrund der oft komplexen chemischen Reaktionen, die hierbei auftreten, und aufwendiger Analysen und Arbeiten können die jeweiligen weiteren Silane bzw. sonstigen Reaktionsprodukte meistens nicht angegeben werden.

Bei dem erfindungsgemäßen Verfahren kann als Siliciumverbindung in einem Aktivierungsmittel wie in dem Aktivierungsmittel A, B, D oder/und E vorzugsweise mindestens ein hydrolisierbares oder/und mindestens ein zumindest teilweise hydrolysiertes Silan enthalten sein.

Bei dem erfindungsgemäßen Verfahren ist im Aktivierungsmittel als Siliciumverbindung vorzugsweise mindestens ein teilweise oder gänzlich hydrolysiertes Silan/Silanol/Siloxan oder/und gegebenenfalls auch kondensiertes Silan/Silanol/Siloxan/Polysiloxan enthalten.

Bei dem erfindungsgemäßen Verfahren kann der Gehalt an Titan in einem wässerigen Aktivierungsmittel wie dem Aktivierungsmittel A, C, D oder/und E vorzugsweise im Bereich von 0,0001 bis 10 g/L und insbesondere im Bereich von 0,001 bis 5 oder von 0,005 bis 1 g/L liegen bzw. in einem pulverförmigen Aktivierungsmittel wie dem Aktivierungsmittel B vorzugsweise etwa Null sein oder im Bereich von 0,001 bis 10 Gew.-% und insbesondere im Bereich von 0,005 bis 2 oder von 0,01 bis 1 Gew.-% (jeweils für Konzentrate und Bäder).

Bei dem erfindungsgemäßen Verfahren kann der Gesamtgehalt an Kobalt, Kupfer oder/und Nickel in einem wässerigen Aktivierungsmittel wie dem Aktivierungsmittel A, C, D oder/und E vorzugsweise etwa Null sein oder im Bereich von 0,00001 bis 0,1 g/L und insbesondere im Bereich von 0,0005 bis 0,05 oder von 0,01 bis 0,02 g/L liegen bzw. in einem pulverförmigen Aktivierungsmittel wie dem Aktivierungsmittel B vorzugsweise etwa Null sein oder im Bereich von 0,0001 bis 2 Gew.-% und insbesondere im Bereich von 0,001 bis 0,8 oder von 0,01 bis 0,4 Gew.-% (jeweils für Konzentrate und Bäder). Ein Gehalt an Kobalt, Kupfer oder/und Nickel kann zur Verfeinerung der Phosphatschicht beitragen und wirkt bakterizid.

Bei dem erfindungsgemäßen Verfahren hat sich ein Gewichtsverhältnis der Gehalte an Titan zu denen an wasserlöslichen Siliciumverbindungen mit mindestens einer organischen Gruppe (berechnet jeweils als Silan oder/und als entsprechende Silicium enthaltende Ausgangsverbindung) im Bereich von (0,3 - 2,6) : 1 als gut erwiesen, im Bereich von (0,2 - 3,0) : 1 als mindestens ausreichend.

Bei dem erfindungsgemäßen Verfahren kann der Gesamtgehalt an Natrium oder/und Kalium in einem wässerigen Aktivierungsmittel wie dem Aktivierungsmittel A, C, D oder/und E vorzugsweise im Bereich von 0,005 bis 300 g/L und insbesondere im Bereich von 0,01 bis 200 oder von 0,02 bis 100 g/L liegen bzw. in einem pulverförmigen Aktivierungsmittel wie dem Aktivierungsmittel B vorzugsweise im Bereich von 0,1 bis 70 Gew.-% und insbesondere im Bereich von 1 bis 60 oder von 10 bis 50 Gew.-% (jeweils für Konzentrate und Bäder).

Bei dem erfindungsgemäßen Verfahren kann das Aktivierungsmittel vorzugsweise auch einen Gehalt an jeweils mindestens einem Biozid, Benetzungsmittel, Enthärtungsmittel, Komplexierungsmittel, Sequestierungsmittel, Stabilisierungsmittel oder/und Marker enthalten.

Bei dem erfindungsgemäßen Verfahren kann der Gesamtgehalt an mindestens einem markierenden Ion oder/und an mindestens einer markierenden Verbindung (Marker aufgrund ihrer Farbe, ihrer Fluoreszenz oder/und ihrer chemischen oder/und physikalischen Analysierbarkeit) wie z.B. auf Basis von Lithium, Lanthanid(en), Yttrium oder/und Wolfram, als Farbstoffmarker oder/und als Fluoreszenzmarker in einem wässerigen Aktivierungsmittel wie dem Aktivierungsmittel A, C, D oder/und E vorzugsweise etwa Null sein oder im Bereich von 0,0001 bis 100 g/L und insbesondere im Bereich von 0,001 bis 10 oder von 0,01 bis 1 g/L liegen bzw. in einem pulverförmigen Aktivierungsmittel wie dem Aktivierungsmittel B vorzugsweise etwa Null sein oder im Bereich von 0,001 bis 20 Gew.-% und insbesondere im Bereich von 0,01 bis 10 oder von 0,1 bis 1 Gew.-% (jeweils für Konzentrate und Bäder).

Darüber hinaus kann einem/ein Aktivierungsmittel wie dem/das Aktivierungsmittel A, B, C, D oder/und E gegebenenfalls auch jeweils mindestens ein Enthärtungsmittel (= Wasserhärtebindungsmittel) wie z.B. jeweils mindestens ein/eine Dicarbonsäure, Tricarbonsäure, höhere Carbonsäure, Polycarbonsäure, Oxydicarbonsäure, Oxytricarbonsäure, höhere Oxycarbonsäure, Polyoxycarbonsäure, Phosphonsäure, Diphosphonsäure Triphosphonsäure, Polyphosphonsäure, Phosphonsäureester oder/und deren Derivate wie z.B. Hydroxyphosphonsäure oder/und deren Derivate zugesetzt werden oder/und enthalten. Als Phosphonsäure ist beispielsweise HEDP = (1-Hydroxyethyliden)-diphosphonsäure besonders bevorzugt. Solche Verbindungen dienen insbesondere als Komplexierungsmittel oder/und als Sequestierungsmittel. Bei dem erfindungsgemäßen Verfahren kann der Gehalt an Enthärtungsmitteln in einem wässerigen Aktivierungsmittel wie dem Aktivierungsmittel A, C, D oder/und E vorzugsweise Null sein oder im Bereich von 0,0001 bis 50 g/L und insbesondere 0,001 bis 20 g/L liegen bzw. in einem pulverförmigen Aktivierungsmittel wie dem Aktivierungsmittel B vorzugsweise etwa Null sein oder im Bereich von 0,001 bis 25 Gew.-% und insbesondere 0,01 bis 5 Gew.-% liegen (jeweils für Konzentrate und Bäder).

Darüber hinaus kann ein Aktivierungsmittel wie das Aktivierungsmittel A, B, C, D oder/und E gegebenenfalls auch jeweils mindestens einen Zusatz von mindestens einem Stabilisierungsmittel enthalten. Ein solches Stabilisierungsmittel stabilisiert die Titanphosphat-Kolloide. Das Stabilisierungsmittel kann mindestens eine Substanz wie z.B. mindestens eine auf Basis von jeweils mindestens einem organischen Polymer, organischen Copolvmer, Pyrophosphat, Tripolyphosphat oder/und Phosphonat enthalten bzw. sein. Bevorzugt enthält das Aktivierungsmittel als Stabilisierungsmittel insbesondere jeweils mindestens ein/eine anionisch modifiziertes Polysaccharid, wasserlösliches organisches Copolymer wie z.B. insbesondere eines auf Basis von Acrylat, Ethylen oder/und Polyelektrolyt, Carbonsäure, Phosphonsäure, Diphosphonsäure, Triphosphonsäure, Polyphosphonsäure, Polyelektrolyt oder/und deren Derivate wie z.B. Carbonsäureester, Phosphonsäureester oder/und deren Derivate. Die Stabilisierung erfolgt dabei über elektrostatische oder/und sterische Stabilisierung. Obwohl Orthophosphate auch oft eine gewisse, aber nicht eine hohe stabilisierende Wirkung zeigen, werden sie im Sinne dieser Anmeldung nicht als Stabilisierungsmittel bezeichnet.

Bei dem erfindungsgemäßen Verfahren kann der Gehalt an Stabilisierungsmitteln in einem wässerigen Aktivierungsmittel wie dem Aktivierungsmittel A, C, D oder/und E vorzugsweise etwa Null sein oder im Bereich von 0,0001 bis 300 g/L und insbesondere 1 bis 200 g/L liegen bzw. in einem pulverförmigen Aktivierungsmittel wie dem Aktivierungsmittel B vorzugsweise etwa Null sein oder im Bereich von 0,001 bis 80 Gew.-% und insbesondere 1 bis 60 Gew.-% liegen (jeweils für Konzentrate und Bäder).

Bei dem erfindungsgemäßen Verfahren kann ein wässeriges Aktivierungsmittel wie ein Aktivierungsmittel A, C, D oder/und E vorzugsweise auch einen Gehalt an einem Reinigergemisch, an mindestens einem Tensid oder/und an mindestens einem Hydrotrop wie z.B. an jeweils mindestens ein Alkansulfat, Alkansulfonat oder/und Glykol enthalten bzw. dem Aktivierungsmittel zugesetzt werden. Als Tenside kommen grundsätzlich alle amphoteren, nichtionischen, anionischen und kationischen Tenside in Frage. Bei dem erfindungsgemäßen Verfahren kann der Gehalt an jeweils mindestens einem Reinigergemisch, Tensid oder/und Hydrotrop in einem Aktivierungsmittel wie dem Aktivierungsmittel A, C, D oder/und E vorzugsweise etwa Null sein oder im Bereich von 0,001 bis 100 g/L und insbesondere im Bereich von 0,005 bis 50 oder von 0,01 bis 10 g/L liegen bzw. in einem pulverförmigen Aktivierungsmittel wie dem Aktivierungsmittel B vorzugsweise etwa Null sein oder im Bereich von 0,01 bis 99 Gew.-% und insbesondere im Bereich von 0,05 bis 90 oder von 0,1 bis 80 Gew.-% liegen (jeweils für Konzentrate, Bäder und für aktivierende Reinigungsmittel).

Darüber hinaus können die verschiedensten Substanzen zur pH-Werteinstellung oder/und zum Puffern des chemischen Systems verwendet werden, vorzugsweise mindestens ein Borat oder/und mindestens ein Carbonat. Besonders bevorzugt sind Alkalimetallverbindungen wie z.B. mindestens ein Alkaliborat oder/und mindestens ein Alkalicarbonat. Der Gehalt an diesen Verbindungen kann hierbei in weiten Grenzen schwanken. Er ist vorzugsweise entweder etwa Null oder beträgt häufig 0,1 bis 200 g/L oder vorzugsweise 1 bis 100 g/L in einem wässerigen Aktivierungsmittel wie dem Aktivierungsmittel A, C, D oder/und E bzw. ist in einem pulverförmigen Aktivierungsmittel wie dem Aktivierungsmittel B vorzugsweise etwa Null oder beträgt 0,01 bis 95 Gew.-% und insbesondere 0,1 bis 90 oder 1 bis 80 Gew.-% (jeweils für Konzentrate, Bäder und für aktivierende Reinigungsmittel).

Bei dem erfindungsgemäßen Verfahren kann das Aktivierungsmittel vorzugsweise auch einen Gehalt an mindestens einem Biozid enthalten. Bei dem erfindungsgemäßen Verfahren kann der Gehalt an Biozid(en) in einem Aktivierungsmittel wie dem Aktivierungsmittel A, B, C, D oder/und E vorzugsweise etwa Null sein oder im Bereich von 0,0001 bis 2 g/L und insbesondere im Bereich von 0,005 bis 0,3 oder von 0,01 bis 0,05 g/L liegen bzw. in einem Aktivierungsmittel wie dem Aktivierungsmittel B vorzugsweise etwa Null sein oder im Bereich von 0,01 bis 10 Gew.-% und insbesondere im Bereich von 0,05 bis 2 oder von 0,1 bis 1,5 Gew.-% liegen (jeweils für Konzentrate und Bäder).

Vorzugsweise liegt der pH-Wert in einem wässerigen Aktivierungsmittel wie dem Aktivierungsmittel A, C, D oder/und E im Bereich von 7 bis 13, besonders bevorzugt im Bereich von 8 bis 12 oder 8,5 bis 11. In machen Ausführungsformen kann der pH-Wert auch geringer als 7 sein, wenn es nicht zu störenden Ausfällungen im Aktivierungsmittelbad kommt, oder auch größer als 13 sein, wenn dieses Bad die Anlagenteile nicht zu sehr angreift.

Bei dem erfindungsgemäßen Verfahren kann ein erfindungsgemäßes wässeriges kolloidales Aktivierungsmittel wie das Aktivierungsmittel C oder/und E vorzugsweise bei einer Temperatur im Bereich von 10 bis 80 °C auf den metallischen Oberflächen aufgebracht werden, besonders bevorzugt im Bereich von 15 bis 60 oder von 20 bis 50 °C.

Bei dem erfindungsgemäßen Verfahren kann das erfindungsgemäße Aktivierungsmittel vorzugsweise durch Fluten, Schwallen, Spritzen, Tauchen oder/und Aufwalzen und gegebenenfalls Abquetschen auf den metallischen Oberflächen aufgebracht werden. In den meisten Ausführungsformen wird das Aktivierungsmittel durch Spritzen oder Tauchen aufgebracht.

Bei dem erfindungsgemäßen Verfahren können die metallischen Oberflächen vorzugsweise vor dem Aktivieren gereinigt, entfettet oder/und gebeizt und anschließend oder/und zwischendrin gegebenenfalls mit Wasser gespült werden. In vielen Ausführungsformen ist es notwendig, nach einem Reinigen, Entfetten oder/und Beizen anschließend mit Wasser zu spülen.

Bei dem erfindungsgemäßen Verfahren können die metallischen Oberflächen vorzugsweise nach dem Aktivieren und vor dem Phosphatieren mit Wasser gespült werden. In vielen Ausführungsformen ist dieses Spülen optional.

Bei dem erfindungsgemäßen Verfahren können die metallischen Oberflächen vorzugsweise nach dem Aktivieren phosphatiert, nachgespült oder/und mit mindestens einer organischen Beschichtung wie z.B. mindestens einem Primer, mindestens einem Lack, mindestens einem Klebstoffträger oder/und mindestens einem Klebstoff versehen werden. Hierbei kann jeweils bei Bedarf nach dem Auftragen einer Beschichtung getrocknet, gespült oder gespült und danach getrocknet werden.

Das Schichtgewicht der erzeugten Zinkphosphatschicht hat sich bei den Versuchen bei Werten von 1,5 - 3 g/m² als gut, bei Werten von > 3 - < 4 g/m² als befriedigend und bei Werten zwischen etwa 1 und 1,5 sowie zwischen 4 und 4,5 g/m² meistens als befriedigend erwiesen. Das Schichtgewicht ist aber nicht das einzige Kriterium zur Bewertung der Qualität eines Aktivierungmittelbades. Vielmehr können hierbei auch die visuell erkennbare Gleichmäßigkeit der Zinkphosphatschicht, der Bedeckungsgrad mit Zinkphosphatschicht, die Korrosionstestergebnisse oder/und die Lackhaftungstestergebnisse verwendet werden. Darüber hinaus haben sich die erfindungsgemäßen Aktivierungsmittel üblicherweise dann als gut erwiesen, wenn sich ihre aktivierende Wirkung über mindestens 120 h als gut oder sehr gut herausstellte, was insbesondere am Schichtgewicht messbar ist. Eine gute bis befriedigende aktivierende Wirkung konnte bei erfindungsgemäßen Aktivierungsmittelbädern sogar über mehr als 300 h erzielt werden. Denn beim Nachlassen der aktivierenden Wirkung zeigt sich das insbesonders am Anstieg des Schichtgewichts der Zinkphosphatschicht auf Werte über 3,5 g/m² und am makroskopisch erkennbaren Bedeckungsgrad mit Zinkphosphatschicht bzw. an metallisch glänzenden Partien bzw. an Stellen mit Rostansatz.

Als Oberflächen können grundsätzlich Oberflächen von allen Arten von Werkstoffen - gegebenenfalls auch von mehreren verschiedenartigen Werkstoffen benachbart oder/und nacheinander im Prozess - eingesetzt werden, insbesondere alle Arten von metallischen Werkstoffen. Unter den metallischen Werkstoffen sind grundsätzlich alle Arten von metallischen Werkstoffen möglich, insbesondere solche aus Aluminium, Eisen, Kupfer, Titan, Zink, Zinn oder/und Legierungen mit einem Gehalt an Aluminium, Eisen, Stahl, Kupfer, Magnesium, Nickel, Titan, Zink oder/und Zinn, wobei deren Einsatz auch benachbart oder/und nacheinander erfolgen kann. Die Werkstoffoberflächen können gegebenenfalls auch vorbeschichtet werden oder/und sein, beispielsweise mit Zink oder einer Aluminium oder/und Zink enthaltenden Legierung.

Die Aufgabe wird außerdem gelöst mit einem wässerigen kolloidalen Aktivierungsmittel auf Basis von Titanphosphat und mindestens einem weiteren Titan nicht enthaltenden Phosphat zur Behandlung von metallischen Oberflächen vor einem Phosphatieren, bei dem das Aktivierungsmittel mindestens eine wasserlösliche Siliciumverbindung mit mindestens einer organischen Gruppe ausgewählt aus Bis(3-trimethoxysilylpropyl)amin und Bis(3-triethoxysilylpropyl)amin insbesondere als hydrolysiertes oder/und kondensiertes Silan/Silanol/Siloxan/Polysiloxan enthält, wobei der Gesamtgehalt der wasserlöslichen Siliciumverbindungen mit mindestens einer organischen Gruppe in dem Aktivierungsmittel im Bereich von 0,0001 bis 0,2 g/L liegt, berechnet jeweils als Silan oder/und als entsprechende hauptsächlich vorliegende Silicium enthaltende Ausgangsverbindung.

Das erfindungsgemäße wässrige kolloidale Aktivierungsmittel ist vorzugsweise ein wässeriges kolloidales Aktivierungsmittel C, das aus einem wässerigen kolloidalen Aktivierungsmittel A über ein pulverförmiges Aktivierungsmittel B hergestellt wurde und bei dem das pulverförmige Aktivierungsmittel B dann zur Applikation in Wasser aufgelöst und dispergiert wurde, oder ein wässeriges kolloidales Aktivierungsmittel E, das aus einem wässerigen kolloidalen Aktivierungsmittel A über ein wässeriges kolloidales Aktivierungsmittel D hergestellt wurde und bei dem das wässerige Aktivierungsmittel E durch Verdünnen mit Wasser hergestellt wurde, wobei der Begriff "kolloidal" nur auf Titanphosphat-Kolloide bezogen ist.

Im Übrigen kann das Aktivierungsmittel vorzugsweise eine Zusammensetzung entsprechend einem der Verfahrensansprüche aufweisen, insbesondere mindestens ein Stabilisierungsmittel.

Mit dem erfindungsgemäßen wässerigen Aktivierungsmittel ist es nach Kenntnis des Anmelders überraschenderweise erstmalig möglich, Badstandzeiten zu erzielen, die ohne oder fast ohne Zusatz von Konzentraten oder/und von Ergänzungsmitteln über mehr als 120 h gut einsetzbar sind. Hierbei wird entweder kein Zusatz oder maximal der Zusatz von Konzentraten oder/und von Ergänzungsmitteln bis zur Höhe des über die Badnutzungszeit geringen ausgetragenen Badvolumens zugesetzt und dabei ein nahezu konstantes niedriges Schichtgewicht im Bereich von z.B. 1,0 bis 3,5 g/m² erzielt.

Das erfindungsgemäße Aktivierungsmittel kann darüber hinaus auch vorzugsweise einem Reinigungsmittel zugesetzt werden und in einem Reinigungsmittel verwendet werden. Dadurch ist es möglich, in einem Schritt zu reinigen und zu aktivieren und spart mindestens ein Bad ein. Das ist besonders vorteilhaft für einfache Herstellungsgänge ohne sehr hohe Qualitätsanforderungen.

Die nach dem erfindungsgemäßen Verfahren aktivierten und phosphatierten sowie gegebenenfalls auch noch weiter beschichteten metallischen Gegenstände können insbesondere in der Automobilindustrie, Automobilzuliefererindustrie und Stahlindustrie sowie im Bauwesen und im Gerätebau verwendet werden. Die nach dem erfindungsgemäßen Verfahren beschichteten Substrate können vor allem verwendet werden als Draht, Drahtgeflecht, Band, Blech, Profil, Verkleidung, Teil eines Fahrzeugs oder Flugkörpers, Element für ein Haushaltsgerät, Element im Bauwesen, Gestell, Leitplanken-, Heizkörper- oder Zaunelement, Formteil komplizierter Geometrie oder Kleinteil wie z.B. Schraube, Mutter, Flansch oder Feder.

Mit dem erfindungsgemäßen Verfahren gelang es, die Badstandzeit, Badstabilität, Kristallgröße, Beständigkeit bei erhöhter Einsatztemperatur und den Korrosionsschutz noch weiter zu verbessern.

Es war überraschend, dass sich die Einsatzdauer des Aktivierungsmittels aufgrund des Zusatzes einer sehr geringen Menge von mindestens einer Siliciumverbindung teilweise etwa um den Faktor 5 bis 10 auch ohne Ergänzung des Aktivierungsmittels gesteigert werden konnte.

Es war auch überraschend, dass die thermische Stabilität (= Beständigkeit bei einer Einsatztemperatur des Aktivierungsmittels über 50 °C) deutlich verbessert werden konnte.

Darüber hinaus war es überraschend, dass nicht nur ein stabilisierender Effekt für das Schichtgewicht, sondern auch ein verbessernder Effekt für die Verfeinerung der Phosphatkristallgrößen auf Dauer eintrat, da sich oft auch das Korngrößenniveau auf mittlere Kristallgrößen im Bereich von 3 bis 10 µm betrachtet unter dem Rasterelektronenmikroskop einstellte.

Ferner war es überraschend, dass durch die Einführung der erfindungsgemäßen Maßnahmen die Qualität der abgeschiedenen Phosphatschicht nicht schlechter wurde, sondern auf Dauer in gleichmäßiger Qualität gehalten werden konnte. Weiterhin blieb das Schichtgewicht der Phosphatschicht über den gesamten Produktionszeitraum weitestgehend konstant, denn die Schichtgewichtsschwankungen konnten in einem Laborversuch über 5 Arbeitstage sogar von ursprünglich +/- 0,1 bis +/- 3,0 g/m² bei einem konventionellen Aktivierungsmittelbad auf +/- 0,1 bis +/- 1,0 g/m² bei einem erfindungsgemäßen Aktivierungsmittelbad gesenkt werden.

### Beispiele und Vergleichsbeispiele:

Der Gegenstand der Erfindung wird anhand von Ausführungsbeispielen näher erläutert. Die Beispiele wurden unter Verwendung der im Folgenden aufgeführten Substrate, Verfahrensschritte, Substanzen und Gemische durchgeführt:

Die Prüfbleche bestanden aus kaltgewalztem Stahl (CRS) mit einer Dicke von 1,2 mm bzw. aus beidseitig verzinktem Stahl mit einer Beschichtung aus einer Schmelztauchverzinkung (HDG) bzw. aus einer elektrolytischen Verzinkung (EG) mit einer Dicke von jeweils ca. 7 µm auf jeder Seite. Die Fläche der Substrate betrug über beide Flächen gemessen etwa 400 cm².
a) Die Substratoberflächen wurden in einer 2,5 %-igen Lösung eines alkalischen Reinigers über 10 Minuten bei 60 °C gereinigt und hierbei gründlich entfettet.
b) Es folgte eine Spülung mit Leitungswasser über 0,5 Minuten bei Raumtemperatur.
c) Dann wurden die Oberflächen durch Tauchen in ein kolloidales Titanphosphat enthaltendes Aktivierungsmittel über 0,5 Minuten bei Raumtemperatur aktiviert. Die Aktivierungsmittel werden in Tabelle 2 wiedergegeben. Die Aktivierungsmittel A wurden hergestellt durch Mischen, Versetzen mit Wasser und gegebenenfalls Kneten bei erhöhter Temperatur. Die Aktivierungsmittel B wurden aus dem Aktivierungsmittel A unter Zugabe von mehreren Zusätzen im festen Zustand und durch Mischen hergestellt. Die Aktivierungsmittel C wurden aus den Aktivierungsmitteln B durch Zugabe von Wasser, Stabilisierungsmittel(n), Silan und gegebenenfalls einem Additiv zur pH-Werteinstellung sowie durch Rühren hergestellt. Hierbei erfolgte ein Dispergieren und Auflösen in Wasser. Die Aktivierungsmittel D wurden aus den vermehrt Wasser enthaltenden Aktivierungsmitteln A, die zusätzlich bereits ein erstes Stabilisierungsmittel enthielten, durch Zugabe von Wasser, Stabilisierungsmittel(n), gegebenenfalls Silan und mindestens einem Zusatzstoff unter Rühren hergestellt. Die Aktivierungsmittel E wurden aus den Aktivierungsmitteln D durch Zugabe von Wasser, Stabilisierungsmittel und gegebenenfalls Silan sowie durch Rühren hergestellt. Es ergaben sich keine Unterschiede im Verhalten des Aktivierungsmittels E, wenn Silan bereits dem Aktivierungsmittel D oder erst dem Aktivierungsmittels E zugegeben wurde.
d) Danach wurden die Oberflächen über 3 Minuten bei 55 °C durch Tauchen in eine Phosphatierungslösung zinkphosphatiert. Die verwendeten Phosphatierungslösungen werden im Folgenden charakterisiert.
e) Anschließend wurde zuerst mit Leitungswasser und danach mit vollentsalztem Wasser gespült.
f) Dann wurden die beschichteten Substrate im Trockenofen bei 100 °C über 10 Minuten getrocknet.
g) Schließlich wurden die trockenen Prüfbleche mit einem kathodischen Tauchlack versehen und mit den weiteren Schichten eines in der Automobilindustrie für Karosserien üblichen Lackaufbaus beschichtet (Schichtaufbau und Lacke entsprechend Daimler AG in Mondsilber).
Die Zusammensetzung der jeweiligen Aktivierungsmittel bzw. die Ergebnisse der Prüfungen sind in den Tabellen 2 bzw. 3 aufgeführt.
Jedes Silan, das dem Aktivierungsmittel zugesetzt wurde, wurde vorher teilweise oder vollständig hydrolysiert oder/und kondensiert. Gegebenenfalls wurde hierbei der pH-Wert der wässerigen Lösung eingestellt.
Silan-Typen mit jeweils mindestens einer organischen Gruppe:
1 Alkoxysilan A
2 Alkoxysilan B
3 Alkoxysilan C
4 Alkoxysilan D
5 Phenylsilan
6 Bernsteinsäuresilan
7 Triaminofunktionelles Silan
8 Epoxysilan.
Als Stabilisierungsmittel sind in den Aktivierungsmitteln Pyrophosphat(e), Tripolyphosphat(e), Eindickungsmittel oder/und mindestens einer der Zusatzstoffe Nr. 9 bis 11 verwendet worden.
Zusatzstoff Nr.:
9 1-Hydroxyethylen(1,1-diphosphonsäure)
10 amorphe Kieselsäure
11 Carbonsäure-Copolymer.
Die Temperaturstabilität wird in den Tabellen so angegeben, dass die Werte des Schichtgewichtes der danach erzeugten Zinkphosphatschicht bei den Versuchen bei einer Aktivierungsmittelbadtemperatur von z.B. 40 °C den Wertebereich von 1,5 - 3 g/m² nicht überschritten haben, wobei die jeweilige Badstandzeit in die Bewertung einfloss. Das Schichtgewicht wurde mit einem Gardometer bestimmt.

Darüber hinaus wurde an einer Probe eines kaum noch Wasser enthaltenden Aktivierungsmittels A röntgenographisch ermittelt, dass als kristalline Substanzen primär Na₂HPO₄, Na₂HPO₄·2H₂O und geringe Mengen an TiOSO₄ anwesend sind. Titanphosphat ließ sich hierbei pulverdiffraktometrisch nicht nachweisen.

Die mittlere Kristallgröße wurde bei Betrachtung unter dem Rasterelektronenmikroskop (REM) oder an geeignet vergrößerten REM-Aufnahmen grob geschätzt.

Die erfindungsgemäßen Beispiele B 1 bis B 9 und B 16 bis B 27 sowie die Vergleichsbeispiele VB 10 bis VB 15 betreffen sogenannte Pulveraktivierungen und B 28 bis B 31 sogenannte Flüssigaktivierungen. Für die Versuche zur Phosphatbeschichtung wurden die Phosphatierungslösungen I bis V im Tauchen eingesetzt. Sie enthielten als Beschleuniger neben Nitrat vorwiegend Nitrit, Nitroguanidin oder Wasserstoffperoxid. Als Kationen enthielten sie neben Alkalimetallionen, Eisenionen und den aus metallischen Oberflächen herausgebeizten Kationen im Wesentlichen nur Zink, Mangan und Nickel wie in typischen Niedrig-Zink-Phosphatierungslösungen. Als Anionen enthielten sie teilweise Siliciumhexafluorid und geringe Mengen an freiem Fluorid. Die Applikation der Phosphatierungsmittel I bis V erfolgte durch Tauchen. Ihre Werte der Freien Säure FS lagen etwa im Bereich von 1,4 bis 1,7, ihre Werte der Gesamtsäure GS lagen etwa im Bereich von 22 bis 28, ihre Werte der Gesamtsäure Fischer GSF lagen etwa im Bereich von 15 bis 20 und ihre S-Werte als Verhältnis von FS zu GSF lagen etwa im Bereich von 0,07 bis 0,10. Das Schichtgewicht wurde gravimetrisch durch Wiegen vor und nach dem Ablösen der Phosphatschicht bestimmt, wobei das Ablösen auf Aluminiumlegierungen mit Salpetersäure, auf Stahl und Zink-reichen Oberflächen mit Ammoniumdichromatlösung erfolgte. Die verschiedenen Phosphatierungsmittel wirkten alle ähnlich und ähnlich gut, aber die Kristallformen und die Kristallgrößen der Phosphatkristalle variierten hierbei deutlich. Es ergaben sich immer gute oder sogar sehr gute Phosphatschichten.

**Tabelle 3: Beschichtungen und Prüfergebnisse an Beschichtungen unter Verwendung der Phosphatierungslösungen beim Aktivieren und Phosphatieren über jeweils 5 Tage**

| | B 1 | B 2 | B 3 | B 4 | B 5 | B 6 | B 7 | B 8 | B 9 |
|---|---|---|---|---|---|---|---|---|---|
| Art der Bleche | CRS | CRS | CRS | CRS | CRS | CRS | CRS | CRS | CRS |
| Aktivieru ngsm itteltyp | C | C | C | C | C | C | C | C | C |
| Aktivierungsmittel Nr. | 17 | 1 | 2 | 3 | 4 | 8 | 11 | 12 | 13 |
| Schichtgewicht g/m² Anfang | 1,7 | 1,7 | 1,5 | 1,5 | 1,5 | 1,8 | 1,6 | 1,3 | 1,7 |
| Schichtgewicht g/m² Ende | 2,0 | 2,0 | 1,8 | 1,5 | 1,6 | 2 | 1,5 | 1,7 | 1,7 |
| Bedeckungsgrad visuell in % | 100 | 100 | 100 | 100 | 100 | 100 | 100 | 100 | 100 |
| Aussehen | gleichmäß. | gleich mäß. | gleichmäß. | gleichmäß. | gleich mäß. | gleich mäß. | gleich mäß. | gleich mäß. | gleich mäß. |
| Mittl. Kristallgröße µm Anfang | < 5 | 5 | 5 | 5 | 5 | 5 | 5 | < 5 | 5 |
| Mittlere Kristallgröße µm Ende | < 5 | 5 | 5 | 5 | 5 | 5 - 10 | 5 | < 5 | 5 |
| Korrosionstests: | | | | | | | | | |
| Salzsprühtest DIN EN ISO 9227 über 1008 h | U < 1 | - | U < 1 | U < 1 | - | - | - | - | U < 1 |
| VDA-Klimawechseltest VDA 621-415 über 10 Runden | 1,7 | - | 1,5 | 1 | - | - | - | - | 1,9 |
| CASS-Test DIN EN ISO 9227 CASS | < 1 | - | < 1 | < 1 | - | - | - | - | < 1 |
| Filiform-Test DIN EN 3665 | 0,6 - 0,8 | - | 0,5 - 0,7 | 0,3 - 0,5 | - | - | - | - | 0,9-1,3 |
| | 1,8 - 3,2 | | 3,0 - 4,5 | 2,8 - 3,8 | | | | | 2,5-3,8 |
| Steinschlag nach DIN EN ISO 20567-1 n. 10 Runden VDA | 1,5 | - | 1,5 | 2 | - | - | - | - | 1,5 |
| Lackhaftungstests: | | | | | | | | | |
| Gitterschnitt nach BMW GS 90011 | 1 | - | 1 | 1 | - | - | - | - | 1 |

| | VB 10 | VB 11 | VB 12 | VB 13 | VB 14 | VB 15 | B 16 | B 17 | B 18 |
|---|---|---|---|---|---|---|---|---|---|
| Art der Bleche | CRS | CRS | CRS | CRS | CRS | CRS | CRS | CRS | CRS |
| Aktivierungsmitteltyp | C | C | C | C | C | C | C | C | C |
| Aktivierungsmittel Nr. | 1 | 1 | 1 | 1 | 1 | 1 | 1 | 1 | 1 |
| Schichtgewicht g/m² Anfang | 2,5 | 3,5 | 4,1 | 4,4 | 2,5 | 5,3 | 2,5 | 5 | 3 |
| Schichtgewicht g/m² Ende | 5,5 | > 5,5 | >7 | >7 | 3 | >7 | 3,8 | 5 | 4,4 |
| Bedeckungsgrad visuell | 100 | 80 | 70 | 80 | 100 | 70 | 100 | 70 | 100 |
| Aussehen | gleichmäßig | - | - | - | gleichmäßig | - | gleichmäßig | - | gleichmäßig |
| Mittl. Kristallgröße µm Anfang | 5 | 15 | 25 | 25 | 5 - 10 | 25 | 15 | 60 | 20 |
| Mittlere Kristallgröße µm Ende | 60 | 40 | > 60 | > 60 | 10 - 15 | > 60 | 20 | 60 | 25 - 30 |

| | B 19 | B 20 | B 21 | B 22 | B 23 | B 24 | B 25 | B 26 | B 27 |
|---|---|---|---|---|---|---|---|---|---|
| Art der Bleche | CRS | CRS | CRS | CRS | CRS | CRS | CRS | CRS | CRS |
| Aktivierungsmitteltyp | C | C | C | C | C | C | C | C | C |
| Aktivierungsmittel Nr. | 1 | 1 | 8 | 9 | 11 | 12 | 13 | 13a | 13 |
| Schichtgewicht g/m² Anfang | 2,2 | 2,1 | 2 | 3 | 1,8 | 2,0 | 1,4 | 1,4 | 1,7 |
| Schichtgewicht g/m² Ende | 1,8 | 1,6 | 3,1 | 4,7 | 1,7 | 2,2 | 4,5 | 4,4 | 1,6 |
| Bedeckungsgrad visuell % | 100 | 100 | 100 | 100 | 100 | 100 | 100 | 100 | 100 |
| Aussehen | gleichmäßig | gleichmäßig | gleichmäßig | gleichmäßig | gleichmäßig | gleichmäßig | gleichmäßig | gleichmäßig | gleichmäßig |
| Mittl. Kristallgröße µm Anfang | 5 | 5 | 5 | 10 - 15 | < 5 | <5 | <5 | <5 | < 5 |
| Mittlere Kristallgröße µm Ende | 5 | 5 | 10 - 20 | 25 | 5 | < 10 | 20 | 25 | <5 |
| Korrosionstests: | | | | | | | | | |
| Salzsprühtest DIN EN ISO 9227 über 1008 h | - | - | - | U < 1 | - | - | - | - | U < 1 |
| VDA-Klimawechseltest VDA 621-415 über 10 Runden | - | - | - | 1,5 | - | - | - | - | 1,5 |
| CASS-Test DIN EN ISO 9227 CASS | - | - | - | < 1 | - | - | - | - | < 1 |
| Filiform-Test DIN EN 3665 | - | - | - | 0,4-0,5 | - | - | - | - | 0,9-1,3 |
| | | | | 2,6-3,9 | | | | | 2,6-4,1 |
| Steinschlag nach DIN EN ISO 20567-1 n. 10 Runden VDA | - | - | - | 1,5 | - | - | - | - | 1,5 |
| Lackhaftungstests: | | | | | | | | | |
| Gitterschnitt nach BMW GS 90011 | - | - | - | 1 | - | - | - | - | 1 |

| | | | | B 28 | B29 | B30 | B 31 | VB 1 | VB 2 |
|---|---|---|---|---|---|---|---|---|---|
| Art der Bleche | | | | CRS | CRS | CRS | CRS | CRS | CRS |
| Aktivierungsmitteltyp | | | | E | E | E | E | C | E |
| Aktivierungsmittel Nr. | | | | 14 | 15 | 16 | 17 | 1 | 17 |
| Schichtgewicht g/m² Anfang | | | | 2,8 | 2,1 | 2,2 | 1,7 | 2,2 | 2,5 |
| Schichtgewicht g/m² Ende | | | | 3,5 | 2,5 | 2,4 | 2,0 | 4,8 | 4,2 |
| Bedeckungsgrad visuell | | | | 100 | 100 | 100 | 100 | 100 | 100 |
| Aussehen | | | | gleichmäßig | gleichmäßig | gleichmäßig | gleichmäßig | gleichmäßig | gleichmäßig |
| Mittl. Kristallgröße µm Anfang | | | | 10 | < 5 | < 5 | <5 | 5 | 10 |
| Mittlere Kristallgröße µm Ende | | | | 15 - 25 | 5 | 5 | < 5 | 50 | 30 |
| Korrosionstests: | | | | | | | | | |
| Salzsprühtest DIN EN ISO 9227 über 1008 h | | | | - | - | - | U < 1 | U <1 | - |
| VDA-Klimawechseltest VDA 621-415 über 10 Runden | | | | - | - | - | 1,7 | 1,8 | - |
| CASS-Test DIN EN ISO 9227 CASS | | | | - | - | - | < 1 | <1 | - |
| Filiform-Test DIN EN 3665 | | | | - | - | - | 0,9-1,5 | 0,3 - 0,4 | - |
| | | | | | | | 2,8-4,1 | 2,8 - 3,5 | |
| Steinschlag nach DIN EN ISO 20567-1 n. 10 Runden VDA | | | | - | - | - | 1,5 | 2 | - |
| Lackhaftungstests: | | | | | | | | | |
| Gitterschnitt nach BMW GS 90011 | | | | - | - | - | 1 | 1 | - |

Je kleiner die Werte bei den Korrosions- und Lackhaftungstests sind, desto besser sind die Ergebnisse. Es zeigte sich bei diesen Versuchen, dass die Korrosionsergebnisse und die Lackhaftungsergebnisse teilweise ein wenig besser, aber auch in keinem Fall schlechter wurden, wenn anstelle der Aktivierung nach dem Stand der Technik die erfindungsgemäße Aktivierung eingesetzt wurde.

Die Zinkphosphatkristallgrößen wurden bei den erfindungsgemäßen Beispielen teilweise etwas kleiner oder sogar deutlich kleiner ausgebildet als bei den Vergleichsbeispielen.

## Patentansprüche

1. Verfahren zum Phosphatieren von metallischen Oberflächen, bei dem die metallischen Oberflächen vor dem Phosphatieren mit einem wässerigen kolloidalen Aktivierungsmittel auf Basis von Phosphat und Titan behandelt werden, **dadurch gekennzeichnet, dass** das Aktivierungsmittel mindestens eine wasserlösliche Siliciumverbindung mit mindestens einer organischen Gruppe ausgewählt aus Bis(3-trimethoxysilylpropyl)amin und Bis(3-triethoxysilylpropyl)amin insbesondere als hydrolysiertes oder/und kondensiertes Silan/Silanol/Siloxan/Polysiloxan enthält, wobei der Gesamtgehalt der wasserlöslichen Siliciumverbindungen mit mindestens einer organischen Gruppe in dem Aktivierungsmittel im Bereich von 0,0001 bis 0,2 g/L liegt, berechnet jeweils als Silan oder/und als entsprechende hauptsächlich vorliegende Silicium enthaltende Ausgangsverbindung, und wobei das wässerige kolloidale Aktivierungsmittel aus einem wässerigen kolloidalen Aktivierungsmittel (Vorstufe A) über ein pulverförmiges Aktivierungsmittel (Vorstufe B) hergestellt wird und danach vor der Applikation auf den metallischen Oberflächen in Wasser aufgelöst und dispergiert wird (Aktivierungsmittel C) oder aus einem wässerigen kolloidalen Aktivierungsmittel (Vorstufe A) über ein wässeriges kolloidales Aktivierungsmittel (Vorstufe D) hergestellt wird und danach vor der Applikation auf den metallischen Oberflächen in Wasser verdünnt wird (Aktivierungsmittel E).

2. Verfahren nach Anspruch1, **dadurch gekennzeichnet, dass** mindestens eine Substanz wie z.B. jeweils mindestens ein Biozid, Tensid, Stabilisierungsmittel oder/und Additiv zur pH-Werteinstellung insbesondere beim Auflösen und Dispergieren oder beim Verdünnen zugesetzt werden.

3. Verfahren nach einem der vorstehenden Ansprüche, **dadurch gekennzeichnet, dass** das wässerige kolloidale Aktivierungsmittel Titanphosphat, Orthophosphat, Alkalimetall sowie gegebenenfalls mindestens ein Stabilisierungsmittel oder/und en weiteren Zusatz enthält

4. Verfahren nach einem der vorstehenden Ansprüche, **dadurch gekennzeichnet, dass** der Gehalt des wässerigen Aktivierungsmittels an Titan im Bereich von 0,0001 bis 10 g/L liegt.

5. Verfahren nach einem der vorstehenden Ansprüche, **dadurch gekennzeichnet, dass** der Gehalt des wässerigen Aktivierungsmittels an Phosphat berechnet als PO₄ im Bereich von 0,005 bis 300 g/L liegt.

6. Verfahren nach einem der vorstehenden Ansprüche, **dadurch gekennzeichnet, dass** das Phosphat in dem wässerigen kolloidalen Aktivierungsmittel in Form von Titanphosphat, Titanylphosphat, Dinatriumphosphat oder/und Dikaliumphosphat vorliegt.

7. Verfahren nach einem der vorstehenden Ansprüche, **dadurch gekennzeichnet, dass** der Gesamtgehalt des wässerigen Aktivierungsmittels an Kobalt, Kupfer oder/und Nickel im Bereich von 0,00001 bis 0,1 g/L liegt.

8. Verfahren nach einem der vorstehenden Ansprüche, **dadurch gekennzeichnet, dass** das Aktivierungsmittel jeweils mindestens ein/eine anionisch modifiziertes Polysaccharid, wasserlösliches organisches Copolymer, Carbonsäure, Phosphonsäure, Diphosphonsäure, Triphosphonsäure, Polyphosphonsäure, Polyelektrolyt oder/und deren Derivate enthält.

9. Verfahren nach einem der vorstehenden Ansprüche, **dadurch gekennzeichnet, dass** das Aktivierungsmittel auch einen Gehalt an einem Reinigergemisch, an mindestens einem Tensid oder/und an mindestens einem Hydrotrop enthält.

10. Verfahren nach einem der vorstehenden Ansprüche, **dadurch gekennzeichnet, dass** das Aktivierungsmittel auch einen Gehalt an jeweils mindestens einem Biozid, Benetzungsmittel, Enthärtungsmittel, Komplexierungsmittel, Sequestierungsmittel oder/und Marker enthält.

11. Verfahren nach einem der vorstehenden Ansprüche, **dadurch gekennzeichnet, dass** das Aktivierungsmittel eine kolloidale Lösung oder kolloidale Dispersion oder ein pulverförmiges Aktivierungsmittel ist, wobei letzteres zum Einsatz in einem Beschichtungsverfahren aufgelöst und dispergiert wird.

12. Verfahren nach einem der vorstehenden Ansprüche, **dadurch gekennzeichnet, dass** das Aktivierungsmittel bei einer Temperatur im Bereich von 10 bis 80 °C auf den metallischen Oberflächen aufgebracht wird.

13. Verfahren nach einem der vorstehenden Ansprüche, **dadurch gekennzeichnet, dass** das Aktivierungsmittel durch Fluten, Schwallen, Spritzen, Tauchen oder/und Aufwalzen und gegebenenfalls Abquetschen auf den metallischen Oberflächen aufgebracht wird.

14. Verfahren nach einem der vorstehenden Ansprüche, **dadurch gekennzeichnet, dass** die metallischen Oberflächen vor dem Aktivieren gereinigt, entfettet oder/und gebeizt werden oder/und nach dem Aktivieren und vor dem Phosphatieren mit Wasser gespült werden.

15. Verfahren nach einem der vorstehenden Ansprüche, **dadurch gekennzeichnet, dass** die metallischen Oberflächen nach dem Aktivieren phosphatiert, nachgespült oder/und mit mindestens einer organischen Beschichtung versehen werden.

16. Wässeriges kolloidales Aktivierungsmittel auf Basis von Titanphosphat und mindestens einem weiteren Titan nicht enthaltenden Phosphat zur Behandlung von metallischen Oberflächen vor einem Phosphatieren, **dadurch gekennzeichnet, dass** das Aktivierungsmittel mindestens eine wasserlösliche Siliciumverbindung mit mindestens einer organischen Gruppe ausgewählt aus Bis(3-trimethoxysilylpropyl)amin und Bis(3-triethoxysilylpropyl)amin insbesondere als hydrolysiertes oder/und kondensiertes Silan/Silanol/Siloxan/Polysiloxan enthält, wobei der Gesamtgehalt der wasserlöslichen Siliciumverbindungen mit mindestens einer organischen Gruppe in dem Aktivierungsmittel im Bereich von 0,0001 bis 0,2 g/L liegt, berechnet jeweils als Silan oder/und als entsprechende hauptsächlich vorliegende Silicium enthaltende Ausgangsverbindung.

17. Wässeriges kolloidales Aktivierungsmittel nach Anspruch 16, das ein wässeriges kolloidales Aktivierungsmittel C, das aus einem wässerigen kolloidalen Aktivierungsmittel A über ein pulverförmiges Aktivierungsmittel B hergestellt wurde und bei dem das pulverförmige Aktivierungsmittel B dann zur Applikation in Wasser aufgelöst und dispergiert wurde, oder ein wässeriges kolloidales Aktivierungsmittel E, das aus einem wässerigen kolloidalen Aktivierungsmittel A über ein wässeriges kolloidales Aktivierungsmittel D hergestellt wurde und bei dem das wässerige Aktivierungsmittel E durch Verdünnen mit Wasser hergestellt wurde, ist, wobei der Begriff "kolloidal" nur auf Titanphosphat-Kolloide bezogen ist.

18. Verwendung eines Aktivierungsmittels nach einem der Ansprüche 16 oder 17 in einem Reinigungsmittel.

19. Verwendung der nach dem Verfahren gemäß einem der Ansprüche 1 bis 15 beschichteten Substrate als Draht, Drahtgeflecht, Band, Blech, Profil, Verkleidung, Teil eines Fahrzeugs oder Flugkörpers, Element für ein Haushaltsgerät, Element im Bauwesen, Gestell, Leitplanken-, Heizkörper-oder Zaunelement, Formteil komplizierter Geometrie oder Kleinteil.

## Claims

1. A method for phosphating metallic surfaces, for which the metallic surfaces prior to phosphating are treated with an aqueous colloidal activating agent based on phosphate and titanium, wherein the activating agent comprises at least one water-soluble silicon compound having at least one organic group, selected from bis(3-trimethoxysilylpropyl)amine and bis(3-triethoxysilylpropyl)amine, more particularly as hydrolyzed and/or condensed silane/silanol/- siloxane/polysiloxane, the total content of the water-soluble silicon compounds having at least one organic group in the activating agent being in the range from 0.0001 to 0.2 g/L, calculated in each case as silane and/or as corresponding principally present silicon-containing starting compound, and where the aqueous colloidal activating agent is prepared from an aqueous colloidal activating agent (precursor A) by way of a pulverulent activating agent (precursor B) and thereafter, before application to the metallic surfaces, is dissolved in water and dispersed (activating agent C), or is prepared from an aqueous colloidal activating agent (precursor A) by way of an aqueous colloidal activating agent (precursor D) and thereafter, before application to the metallic surfaces, is diluted in water (activating agent E).

2. The method according to claim 1, wherein at least one substance such as, for example, in each case at least one biocide, surfactant, stabilizer and/or additive for pH adjustment is added particularly when dissolving and dispersing or when diluting.

3. The method according to either of the preceding claims, wherein the aqueous colloidal activating agent comprises titanium phosphate, orthophosphate, alkali metal, and optionally at least one stabilizer and/or a further adjuvant.

4. The method according to any of the preceding claims, wherein the titanium content of the aqueous activating agent is in the range from 0.0001 to 10 g/L.

5. The method according to any of the preceding claims, wherein the phosphate content, calculated as PO₄, of the aqueous activating agent is in the range from 0.005 to 300 g/L.

6. The method according to any of the preceding claims, wherein the phosphate is present in the aqueous colloidal activating agent in the form of titanium phosphate, titanyl phosphate, disodium phosphate and/or dipotassium phosphate.

7. The method according to any of the preceding claims, wherein the total cobalt, copper and/or nickel content of the aqueous activating agent is in the range from 0.00001 to 0.1 g/L.

8. The method according to any of the preceding claims, wherein the activating agent comprises in each case at least one anionically modified polysaccharide, water-soluble organic copolymer, carboxylic acid, phosphonic acid, diphosphonic acid, triphosphonic acid, polyphosphonic acid, polyelectrolyte and/or derivatives thereof.

9. The method according to any of the preceding claims, wherein the activating agent also includes a cleaning-agent mixture, at least one surfactant and/or at least one hydrotrope.

10. The method according to any of the preceding claims, wherein the activating agent also includes in each case at least one biocide, wetting agent, softener, complexing agent, sequestrant and/or marker.

11. The method according to any of the preceding claims, wherein the activating agent is a colloidal solution or colloidal dispersion or a pulverulent activating agent, the latter being dissolved and dispersed for use in a coating method.

12. The method according to any of the preceding claims, wherein the activating agent is applied at a temperature in the range from 10 to 80°C to the metallic surfaces.

13. The method according to any of the preceding claims, wherein the activating agent is applied by flooding, flow coating, spraying, dipping and/or rolling and optionally squeezing-off to the metallic surfaces.

14. The method according to any of the preceding claims, wherein the metallic surfaces before activation are cleaned, degreased and/or pickled and/or after activation and before phosphating are rinsed with water.

15. The method according to any of the preceding claims, wherein the metallic surfaces after activation are phosphated, rerinsed and/or provided with at least one organic coating.

16. An aqueous colloidal activating agent based on titanium phosphate and on at least one further phosphate not containing titanium, for treating metallic surfaces prior to phosphating, wherein the activating agent comprises at least one water-soluble silicon compound having at least one organic group, selected from bis(3-trimethoxysilylpropyl)-amine and bis(3-triethoxysilylpropyl)amine, more particularly as hydrolyzed and/or condensed silane/silanol/siloxane/polysiloxane, the total content of the water-soluble silicon compounds having at least one organic group in the activating agent being in the range from 0.0001 to 0.2 g/L, calculated in each case as silane and/or as corresponding principally present silicon-containing starting compound.

17. The aqueous colloidal activating agent according to claim 16, which is an aqueous colloidal activating agent C, prepared from an aqueous colloidal activating agent A by way of a pulverulent activating agent B and for which the pulverulent activating agent B has then been dissolved and dispersed in water for application, or is an aqueous colloidal activating agent E, which has been prepared from an aqueous colloidal activating agent A by way of an aqueous colloidal activating agent D and for which the aqueous activating agent E has been prepared by dilution with water, where the term "colloidal" refers only to titanium phosphate colloids.

18. The use of an activating agent according to either of claims 16 and 17 in a cleaning composition.

19. The use of the substrates coated by the method according to any of claims 1 to 15 as wire, wire mesh, strip, panel, profile, cladding, part of a vehicle or aircraft, element for a household appliance, element in construction, frame, guardrail element, radiator element or fence element, shaped part of complex geometry, or small part.

## Revendications

1. Procédé de phosphatation de surfaces métalliques, selon lequel les surfaces métalliques sont traitées avant la phosphatation avec un agent activation aqueux colloïdal à base de phosphate et de titane, **caractérisé en ce que** l'agent d'activation contient au moins un composé de silicium soluble dans l'eau contenant au moins un groupe organique choisi parmi la bis(3-triméthoxysilylpropyl)amine et la bis(3-triéthoxysilylpropyl)amine notamment sous la forme d'un silane/silanol/siloxane/polysiloxane hydrolysé et/ou condensé, la teneur totale des composés de silicium solubles dans l'eau contenant au moins un groupe organique dans l'agent d'activation se situant dans la plage allant de 0,0001 à 0,2 g/l, calculée à chaque fois en tant que silane et/ou en tant que composé de départ contenant du silicium principalement présent correspondant, et l'agent d'activation aqueux colloïdal étant fabriqué à partir d'un agent d'activation aqueux colloïdal (précurseur A) par le biais d'un agent d'activation pulvérulent (précurseur B), puis dissous et dispersé dans de l'eau avant l'application sur les surfaces métalliques (agent d'activation C), ou à partir d'un agent d'activation aqueux colloïdal (précurseur A) par le biais d'un agent d'activation aqueux colloïdal (précurseur D), puis dilué dans de l'eau avant l'application sur les surfaces métalliques (agent d'activation E).

2. Procédé selon la revendication 1, **caractérisé en ce qu'**au moins une substance telle que p. ex. à chaque fois au moins un biocide, un tensioactif, un stabilisateur et/ou un additif pour l'ajustement du pH est ajoutée, notamment lors de la dissolution et de la dispersion ou lors de la dilution.

3. Procédé selon l'une quelconque des revendications précédentes, **caractérisé en ce que** l'agent d'activation aqueux colloïdal contient du phosphate de titane, de l'orthophosphate, un métal alcalin, et éventuellement au moins un stabilisateur et/ou un autre additif.

4. Procédé selon l'une quelconque des revendications précédentes, **caractérisé en ce que** la teneur de l'agent d'activation aqueux en titane se situe dans la plage allant de 0,0001 à 10 g/l.

5. Procédé selon l'une quelconque des revendications précédentes, **caractérisé en ce que** la teneur de l'agent d'activation aqueux en phosphate calculée en tant que PO₄ se situe dans la plage allant de 0,005 à 300 g/l.

6. Procédé selon l'une quelconque des revendications précédentes, **caractérisé en ce que** le phosphate se présente dans l'agent d'activation aqueux colloïdal sous la forme de phosphate de titane, de phosphate de titanyle, de phosphate de disodium et/ou de phosphate de dipotassium.

7. Procédé selon l'une quelconque des revendications précédentes, **caractérisé en ce que** la teneur totale de l'agent d'activation aqueux en cobalt, cuivre et/ou nickel se situe dans la plage allant de 0,00001 à 0,1 g/l.

8. Procédé selon l'une quelconque des revendications précédentes, **caractérisé en ce que** l'agent d'activation contient à chaque fois au moins un polysaccharide modifié anioniquement, un copolymère organique soluble dans l'eau, un acide carboxylique, un acide phosphonique, un acide diphosphonique, un acide triphosphonique, un acide polyphosphonique, un polyélectrolyte et/ou leurs dérivés.

9. Procédé selon l'une quelconque des revendications précédentes, **caractérisé en ce que** l'agent d'activation présente également une teneur en un mélange de détergents, en au moins un tensioactif et/ou en au moins un hydrotrope.

10. Procédé selon l'une quelconque des revendications précédentes, **caractérisé en ce que** l'agent d'activation présente également une teneur en à chaque fois au moins un biocide, un agent mouillant, un agent de ramollissement, un complexant, un séquestrant et/ou un marqueur.

11. Procédé selon l'une quelconque des revendications précédentes, **caractérisé en ce que** l'agent d'activation est une solution colloïdale ou une dispersion colloïdale ou un agent d'activation pulvérulent, ce dernier étant dissous et dispersé pour l'utilisation dans un procédé de revêtement.

12. Procédé selon l'une quelconque des revendications précédentes, **caractérisé en ce que** l'agent d'activation est appliqué sur les surfaces métalliques à une température dans la plage allant de 10 à 80 °C.

13. Procédé selon l'une quelconque des revendications précédentes, **caractérisé en ce que** l'agent d'activation est appliqué sur les surfaces métalliques par inondation, gonflement, pulvérisation, immersion et/ou cylindrage, et éventuellement essorage.

14. Procédé selon l'une quelconque des revendications précédentes, **caractérisé en ce que** les surfaces métalliques sont nettoyées, dégraissées et/ou décapées avant l'activation et/ou rincées avec de l'eau après l'activation et avant la phosphatation.

15. Procédé selon l'une quelconque des revendications précédentes, **caractérisé en ce qu'**après l'activation, les surfaces métalliques sont phosphatées, rincées et/ou munies d'au moins un revêtement organique.

16. Agent d'activation aqueux colloïdal à base de phosphate de titane et d'au moins un autre phosphate ne contenant pas de titane pour le traitement de surfaces métalliques avant une phosphatation, **caractérisé en ce que** l'agent d'activation contient au moins un composé de silicium soluble dans l'eau contenant au moins un groupe organique choisi parmi la bis(3-triméthoxysilylpropyl)amine et la bis(3-triéthoxysilylpropyl)amine notamment sous la forme d'un silane/silanol/siloxane/polysiloxane hydrolysé et/ou condensé, la teneur totale des composés de silicium solubles dans l'eau contenant au moins un groupe organique dans l'agent d'activation se situant dans la plage allant de 0,0001 à 0,2 g/l, calculée à chaque fois en tant que silane et/ou en tant que composé de départ contenant du silicium principalement présent correspondant.

17. Agent d'activation aqueux colloïdal selon la revendication 16, qui est un agent d'activation aqueux colloïdal C, qui a été fabriqué à partir d'un agent d'activation aqueux colloïdal A par le biais d'un agent d'activation pulvérulent B, l'agent d'activation pulvérulent B ayant été dissous et dispersé dans de l'eau pour l'application, ou un agent d'activation aqueux colloïdal E, qui a été fabriqué à partir d'un agent d'activation aqueux colloïdal A par le biais d'un agent d'activation aqueux colloïdal D, l'agent d'activation aqueux E ayant été fabriqué par dilution avec de l'eau, le terme « colloïdal » se rapportant uniquement aux colloïdes de phosphate de titane.

18. Utilisation d'un agent d'activation selon l'une quelconque des revendications 16 ou 17 dans un agent de nettoyage.

19. Utilisation des substrats revêtus par le procédé selon l'une quelconque des revendications 1 à 15 en tant que fil, treillis métallique, bande, tôle, profilé, habillage, partie d'un véhicule ou d'un missile, élément pour un appareil ménager, élément dans le bâtiment, châssis, élément de glissière de sécurité, de corps de chauffe ou de clôture, pièce moulée de géométrie compliquée ou petite pièce.
